# EUROPÄISCHE PATENTSCHRIFT

(11) **EP 0 975 823 B1**
(45) Veröffentlichungstag und Bekanntmachung des Hinweises auf die Patenterteilung: **21.11.2001**
(21) Anmeldenummer: 98924119.5
(22) Anmeldetag: 15.04.1998
(51) Int. Cl.: C25D 3/44

(54) **ELEKTROLYT FÜR DIE ELEKTROLYTISCHE HOCHGESCHWINDIGKEITSABSCHEIDUNG VON ALUMINIUM AUF ENDLOSPRODUKTEN**
ELECTROLYTIC HIGH-SPEED DEPOSITION OF ALUMINIUM ON CONTINUOUS PRODUCTS
ELECTROLYTE POUR DEPOSITION ELECTROLYTIQUE D'ALUMINIUM A VITESSE ELEVEE SUR DES PRODUITS CONTINUS

(30) Priorität: 19.04.1997 DE 19716495
(43) Veröffentlichungstag der Anmeldung: 02.02.2000
(73) Patentinhaber: Aluminal Oberflächentechnik GmbH, 53842 Troisdorf (DE)
(72) Erfinder: DE VRIES, Hans, NL-8181 NG Heerde (NL); Heller, Jörg, DE-51766 Engelskirchen (DE)
(74) Vertreter: Godemeyer, Thomas, Dr.
(86) Internationale Anmeldenummer: EP9802197
(87) Internationale Veröffentlichungsnummer: WO9848082

(56) Entgegenhaltungen:
- EP-A- 0 084 816
- EP-A- 0 402 761

## Beschreibung

Die Erfindung betrifft einen Elektrolyt für die elektrolytische Hochgeschwindigkeitsabscheidung von Aluminium auf Endlosprodukten, der einen metallorganischen Aluminiumkomplex enthält. Ein weiterer Gegenstand der Erfindung ist die Verwendung dieses Elektrolyten zur Herstellung korrosionsfester und dekorativer Beschichtungen von Endlosprodukten im Durchlaufverfahren.

Durch die Aluminierung von unedlen Metallen können diese korrosionsfest gemacht werden und mit einer dekorativen Beschichtung versehen werden. Diese Beschichtung kann ggfs. auch farbig sein. Aluminium wird dabei vorwiegend galvanisch abgeschieden aus Elektrolyten, die eine solche galvanische Abscheidung möglich machen. Hierzu zählen Schmelzflußelektrolyte und Elektrolyte, die Aluminiumhalogenide oder Aluminiumalkylkomplexe enthalten. Im Stand der Technik haben sich Elektrolytsysteme durchgesetzt, die auf Aluminiumalkylkomplexen basieren. Diese Aluminiumalkylkomplexe enthalten im allgemeinen auch Alkalikomplexverbindungen bzw. Ammoniumkomplexverbindungen.

Anfänglich wurden zur galvanischen Aluminiumabscheidung fast ausschließlich Elektrolytlösungen eingesetzt, die den Komplex NaF · 2 AlEt₃, gelöst in aromatischen Kohlenwasserstoffen wie Toluol oder Xylol, enthielten. Der Nachteil der Elektrolyte war es jedoch, daß sie eine sehr schlechte Streufähigkeit aufwiesen, die sich insbesondere bei der Beschichtung von kompliziert geformten Teilen als Gestellware oder als Trommelware nachteilig auswirkte. Diese schiechte Streufähigkeit führt bei großen und kompliziert geformten Teilen mit Ecken und Kanten dazu, daß diese unvollständig und ungleichmäßig beschichtet werden.

Es wurden daher im Laufe der Zeit Elektrolytsysteme eingesetzt, die anstelle von Natriumhalogeniden Kaliumhalogenide enthielten. Diese weisen ein besseres Streuvermögen auf und besitzen Zusammensetzungen wie KF · 2 AlEt₃. Die Komplexe besitzen weiterhin eine bessere elektrische Leitfähigkeit als die entsprechenden Komplexe mit Natriumsalzen.

Ein sehr großer Nachteil besteht jedoch darin, daß die Löslichkeit dieser Komplexe in aromatischen Kohlenwasserstoffen, die im allgemeinen als Lösungsmittel verwendet werden, gering ist, so daß die üblichen 3 bis 4 molaren Toluollösungen dieser Komplexe bereits bei 60 bis 65 °C auskristallisieren. Dies ist für die Aluminierung von Gestellwaren ein großes Problem. Die weitere Verdünnung der Lösung führt dazu, daß die Leitfähigkeit und die Stromdichtebelastbarkeit stark abnimmt und das Beschichtungsverfahren unwirtschaftlich wird.

Auch der Einsatz von Kaliumfluoridkomplexen, die Aluminiumtriisobutyl als Komplexpartner enthalten, konnte diese Probleme nicht wesentlich beseitigen. Komplexe der Zusammensetzung KF · 2 Al(iBu)₃ besitzen einen wesentlich geringeren Schmelzpunkt von 51 bis 53 °C. Dieser liegt niedriger als bei den entsprechenden Ethyl- oder Methylaluminiumkomplexen. Die Isobutylkomplexe kristallisieren auch bei Raumtemperatur bei einer 3 bis 4-molaren Verdünnung in Toluol nicht aus. Ein großer Nachteil dieser Verbindung liegt jedoch in ihrer geringen Stromdichtebelastbarkeit. Bereits bei niedrigen Stromdichten entstehen graue Schichten an den zu beschichtenden Gegenständen und es kommt zu Coabscheidungen von Kalium, was unerwünscht ist.

Die EP-A 0 402 761 und US 4 417 954 beschreiben Methoden des Standes der Technik zur Lösung dieser Probleme. Dazu ist vorgesehen, daß bisher verwendete kaliumhaltige Aluminiumtriethylkomplexe mit anderen Aluminiumalkylkomplexen gemischt werden. Derartige Mischungen besitzen geringere Schmelzpunkte als die reinen Aluminiumtriethylkomplexe. Sie besitzen weiterhin eine bessere Löslichkeit in aromatischen Kohlenwasserstoffen. Als Beimischungen werden beispielsweise genannt Aluminiumtriisobutyl und Aluminiumtrimethyl. Die auf diese Weise erzielten Zusammensetzungen sind für die Gestellwarenaluminierung im Hinblick auf elektrische Leitfähigkeit, Löslichkeit und Streufähigkeit akzeptabel und werden heute im industriellen technischen Maßstab auch eingesetzt.

Auch die EP-A 0 084 816 beschreibt ebenfalls Elektrolyte zur galvanischen Abscheidung von Aluminium in denen Gemische aus Aluminiumalkylkomplexen eingesetzt werden. Gemäß den Beispielen dieser Druckschrift werden insbesondere Gemische aus Aluminiumtriethyl und Aluminiumisobutyl verwendet.

Derartige Elektrolyte besitzen jedoch den Nachteil, daß sie für eine kontinuierliche Beschichtung von Endlosprodukten wie Drähten, Bändern, Langprofilen oder Röhren nicht geeignet sind. Ein derartiges Verfahren und eine entsprechende Vorrichtung für eine galvanische Aluminierung von Endlosprodukten wird in der zeitgleich mit dieser Anmeldung eingereichten deutschen Patentanmeldung der Anmelderin beschrieben.

Die bisher zur Verfügung stehenden Elektrolyte zur galvanischen Aluminierung besitzen nur eine geringe Stromdichtebelastbarkeit von 0,2 bis maximal 2,0 A/dm². Bei Überschreitung der für eine spezifische Zusammensetzung maximalen Grenzstromdichte entstehen Verbrennungen, rauhe Schichten und unerwünschte Coabscheidungen von Kalium. Dies tritt insbesondere bei größeren Zugaben von Aluminiumtriisobutyl auf, wie dies beispielsweise in der EP-A 0 084 816 oder auch der EP-A 0 402 761 vorgesehen ist.

Bisher werden Endlosprodukte wie Draht zum Korrosionsschutz im allgemeinen kontinuierlich beschichtet durch Aufbringen einer Zinkschicht. Dabei wird als Technik das Feuerverzinken eingesetzt. Dieser Korrosionsschutz ist jedoch nicht hochwertig, da sich die Schutzschicht bereits nach kurzer Zeit verändert und voluminöse weiße Korrosionsprodukte an der Oberfläche entstehen, die auf eine Oxidation der aufgebrachten Zinkschicht zurückzuführen sind. Für viele Anwendungen besteht ein Bedarf an höherwertigem Korrosionsschutz. Dieser kann mit einer galvanischen Aluminiumbeschichtung erzielt werden. Diese Schicht bleibt im wesentlichen unverändert und bietet daher einen höherwertigen Korrosionsschutz als bei dem bisher verwendeten Verzinken. Voraussetzung für eine wirtschaftliche Produktion ist es jedoch, daß die eingesetzten Elektrolyte mit hoher Stromdichte und quantitativer Ausbeute betrieben werden können, hohe Standzeiten aufweisen, billig herzustellen sind und einfach zu warten sind.

Die bisher bekannten Elektrolyte zur galvanischen Aluminiumabscheidung sind für den Einsatz in einem solchen Verfahren nicht geeignet, da die Anforderungen an einen Elektrolyten für die kontinuierliche Beschichtung ganz anders sind als bei der bisher bekannten Gestellwarenaluminierung. Bei der kontinuierlichen Beschichtung von Endlosprodukten wie Drähten, Bändern, Langprofilen oder Röhren besitzen die zu beschichtenden Teile einfache Geometrien. Es sind fast immer gleiche Elektrodenabstände vorhanden. Die Makrostreufähigkeit des Elektrolyten spielt daher eine untergeordnete Rolle. Im Gegensatz zur Aluminierung von Gestellwaren besteht die Hauptforderung beim Einsatz des Elektrolyten in einer möglichst hohen Abscheidegeschwindigkeit, wobei eine ausreichende Reinheit und eine kompakte Struktur der abgeschiedenen Schicht erreicht werden muß. Dies erfordert weiterhin einen Elektrolyten mit einer hohen Grenzstromdichte.

Die technische Aufgabe der Erfindung war es daher, einen Elektrolyten zur Verfügung zu stellen, der die für eine elektrolytische Hochgeschwindigkeitsabscheidung von Aluminium auf Endlosprodukten notwendigen Eigenschaften besitzt, insbesondere eine hohe Abscheidegeschwindigkeit, eine hohe Grenzstromdichte, ein Betreiben mit quantitativer Ausbeute ermöglicht, hohe Standzeiten aufweist, billig herzustellen ist und einfach zu warten ist.

Diese Aufgabe wird gelöst durch einen Elektrolyten, der einen metallorganischen Aluminiumkomplex der Formel (I)

MF · 2 Al(C₃H₇)₃ · n AlR₃ (I),

enthält, worin
M = K, Rb, Cs,
R = eine C₃-Alkylgruppe oder ein Gemisch einer C₃ und C₁-C₂-Alkylgruppe ist,
n = 0,1 bis 1 ist,

in einem aromatischen oder aliphatischen Kohlenwasserstoff als Lösungsmittel, wobei der Elektrolyt 1 bis 4 Mol Lösungsmittel pro Mol MF enthält.

Eine derartige Elektrolytverbindung ist bisher für die galvanische Aluminierung nicht eingesetzt worden und insbesondere für die Gestellaluminierung auch nicht einsetzbar. Als Tripropylaluminiumkomplex kann prinzipiell ein Tri-n-propylaluminium oder Triisopropylaluminium eingesetzt werden. Besonders bevorzugt ist jedoch der Einsatz von Tri-n-propylaluminium,

Aus der Formel I ist weiterhin zu entnehmen, daß der erfindungsgemäße Elektrolyt auch Aluminiumalkylzugaben umfaßt, die über den 1 zu 2 Komplex hinaus möglich sind. Es wurde nämlich überraschenderweise gefunden, daß dies zu höheren Werten für die anwendbare Grenzstromdichte führt und die Makrostreufähigkeit, die jedoch bei der Hochgeschwindigkeitsabscheidung auf Endlosprodukten nachrangig ist, herabsetzt.

Es ist bevorzugt, daß MF in Formel I KF oder CsF ist. Als weiterer Bestandteil ist gemäß Formel I ein Tripropylaluminium im Molverhältnis zu MF = 2 : 1 vorgesehen. Bevorzugt wird Tri-n-propylaluminium eingesetzt. Weiterhin enthält der Elektrolyt ein nicht komplexiertes Aluminiumtrialkyl im Molverhältnis MF zu AlR₃ von 1 : 0,1 bis 1 : 1, wobei hier Tri-n-propylaluminium eingesetzt wird oder Mischungen von Tri-n-propylaluminium mit Triethylaluminium im Verhältnis 1 : 10 bis 10 : 1. Der so zusammengesetzte Elektrolyt wird bevorzugt in einem aromatischen Kohlenwasserstoff wie z.B. Toluol oder Xylol gelöst. Als aromatische Kohlenwasserstoffe werden besonders bevorzugt Toluol oder Xylol verwendet.

Weiterhin können geeignete Inhibitoren zugesetzt werden, um eine kompaktere Struktur bei der Abscheidung bei hohen Stromdichten zu erzielen. Hierzu werden bevorzugt aromatische oder aliphatische Ether, insbesondere Anisol oder Methyl-t-butylether eingesetzt.

Ein derartiger Elektrolyt ist geeignet zur Verwendung für eine elektrolytische Hochgeschwindigkeitsabscheidung von Aluminium auf Endlosprodukten wie Draht, Bändern, Langprofilen oder Röhren. Das Aluminium kann dabei mit hohen Stromdichten von mehr als 2 bis 20 A/dm² abgeschieden werden.

Die erfindungsgemäße Elektrolytlösung wird in herkömmlicher Weise hergestellt. Dabei wird zunächst in das Lösungsmittelgemisch aus Kohlenwasserstoffen und ggfs. einem Inhibitor das Metallfluorid gegeben. Danach wird die für die Komplexbildung berechnete Menge der Aluminiumalkylverbindung langsam in kleinen Portionen zugegeben. Nach der Zugabe wird erwärmt und bis zur vollständigen Lösung aller Komponenten gerührt. Die Lösung wird dann auf Raumtemperatur abgekühlt und ist beliebig lange lagerfähig.

Die erfindungsgemäße Elektrolytlösung ermöglicht es erstmalig eine galvanische Hochgeschwindigkeitsabscheidung durchzuführen mit Stromdichten über 2 A/dm². Hierbei werden qualitativ hochwertige Schichten erhalten, es kann mit hohen Stromdichten gearbeitet werden, und der Elektrolyt kann bis zur quantitativen Ausbeute betrieben werden. Er weist eine hohe Standzeit auf, ist billig herzustellen und auf einfache Art und Weise zu warten.

Die nachfolgenden Beispiele sollen die Erfindung näher erläutern.

### Beispiel 1

### Herstellung der Elektrolytlösung

In einem beheizbaren Rührbehälter wurde unter Argon ein Elektrolyt der Zusammensetzung KF · 2 Al(C₃H₇)₃ · 0,3 Al(C₃H₇)₃ · 0,3 Al(C₂H₅)₃ · 3 Mol Toluol hergestellt. Hierzu wurde in die mit Argon gefluteten Rührbehälter zuerst die berechnete Menge des Lösungsmittels vorgelegt. Unter intensivem Rühren wurde danach das bei 120 °C zuvor getrocknete Kaliumfluorid zugegeben. Anschließend wurde die berechnete Menge an Aluminiumtripropyl und Aluminiumtriethyl langsam in kleinen Portionen zugegeben. Hierbei erwärmte sich die Lösung auf ca. 80 °C. Die Lösung wurde danach bis zur vollständigen Auflösung aller Bestandteile erwärmt und danach auf Raumtemperatur abgekühlt. Man erhält eine vollständig flüssige klare Lösung.

### Beispiel 2

In einem beheizbaren mit einem Glasdeckel versehenen zylindrischen Glasgefäß von ca. 3 Liter Inhalt wurden 2 Aluminiumanoden von 150 x 40 mm positioniert. Zwischen beiden Anoden wurde eine zylindrische Kupferkathode von 25 mm Durchmesser und 100 mm Länge über eine drehbare Kathodendurchführung in dem Glasdeckel befestigt.

In oben beschriebenen Gefäß wurde mit einem Elektrolyt der Zusammensetzung KF · 2 Al(C₃H₇)₃ · 0,3 Al(C₃H₇)₃ · 0,3 Al(C₂H₅)₃ · 3 Mol Toluol eine Beschichtung durchgeführt. Nach Reinigung der Kathode wurde bei einer Stromdichte von 8 A/dm² Gleichstrom und 95 °C in 7 Minuten eine 11 - 12 µm dicke, kompakte, hellweiße Aluminiumschicht abgeschieden. Die Kathode wurde dabei mit einer Geschwindigkeit von 400 UPM rotiert.

### Beispiel 3

Die Elektrolytlösung aus Beispiel 1 wurde aufkonzentriert auf 2,5 Mol Toluol-Verdünnung. Anschließend wurde dem Elektrolyt 0,5 Mol Anisol pro Mol KF zugegeben. In diesem Elektrolyt wurde bei ebenfalls 8 A/dm² und Umpolstrom eine ca. 12 µm dicke Aluminiumschicht abgeschieden. Die Elektrodenbewegung (Rotation) wurde bei 400 UPM belassen. Die erzeugte Schicht war feinkristallin, hellweiß und halbgänzend.

### Beispiel 4

In einer mit Argon gefluteten und mit einem Schleusensystem versehenen Versuchszelle mit ca. 6 Liter Inhalt wurde zwischen 2 Anodenplatten von ca. 150 x 150 mm ein Ring aus 3 mm dickem Stahldraht mit einem Durchmesser von 100 mm beschichtet. Als Elektrolyt wurde genommen: KF·2 Al(C₃H₇)₃ · 0, 2Al(C₃H₇)₃ · 0,6Al(C₂H₅)₃ · 3,5 Toluol. Die Beschichtung wurde durchgeführt bei 6 A/dm², 100 °C und Umpolstrom. Der Elektrolyt wurde während der Beschichtung sehr intensiv bewegt mittels Durchleiten von Argon. Die erzeugte Schicht war ca. 12 µm dick, matt bis seidenmatt, feinkristallin und hellweiß. Die kathodische Ausbeute betrug 99,6 %.

## Patentansprüche

1. Elektrolyt für die elektrolytische Hochgeschwindigkeitsabscheidung von Aluminium auf Endlosprodukten, enthaltend einen metallorganischen Aluminiumkomplex der Formel (I)
MF · 2 Al(C₃H₇)₃ · n AlR₃ (I),
worin
M = K, Rb, Cs,
R = eine C₃-Alkylgruppe oder ein Gemisch einer C₃ und C₁-C₂-Alkylgruppe ist,
n = 0,1 bis 1 ist,
in einem aromatischen oder aliphatischen Kohlenwasserstoff als Lösungsmittel, wobei der Elektrolyt 1 bis 4 Mol Lösungsmittel pro Mol MF enthält.

2. Elektrolyt nach Anspruch 1, **dadurch gekennzeichnet, daß** ein aromatischer oder aliphatischer Ether als Inhibitor enthalten ist.

3. Elektrolyt nach den Ansprüchen 1 oder 2, **dadurch gekennzeichnet, daß** R ein Gemisch von C₃ und C₂-Alkylgruppen im Verhältnis 1 : 10 bis 10 : 1 ist.

4. Elektrolyt nach den Ansprüchen 1 bis 3, **dadurch gekennzeichnet, daß** Anisol als Inhibitor in einer 0,1 - 1-fachen Menge bezogen auf MF aus Formel (I) enthalten ist.

5. Elektrolyt nach den Ansprüchen 1 bis 4, **dadurch gekennzeichnet, daß** als Lösungsmittel ein aromatischer Kohlenwasserstoff, insbesondere Toluol, enthalten ist.

6. Verwendung des Elektrolyten nach den Ansprüchen 1 bis 5 für die elektrolytische Hochgeschwindigkeitsabscheidung von Aluminium an Endlosprodukten.

7. Verwendung nach Anspruch 6, **dadurch gekennzeichnet, daß** die Endlosprodukte Draht, Band, Langprofile oder Röhren sind.

## Claims

1. An electrolyte for the electrolytic high-speed deposition of aluminum on continuous products, said electrolyte containing an organometallic aluminum complex of formula (I)
MF·2Al(C₃H₇)₃·nAlR₃ (I),
wherein
M = K, Rb, Cs,
R = a C₃ alkyl group or a mixture of a C₃ and a C₁-C₂ alkyl group,
n = from 0.1 to 1,
in an aromatic or aliphatic hydrocarbon as solvent, said electrolyte containing from 1 to 4 moles of solvent per mole of MF.

2. The electrolyte according to claim 1, **characterized in that** an aromatic or aliphatic ether is contained as inhibitor.

3. The electrolyte according to claim 1 or 2, **characterized in that** R is a mixture of C₃ and C₂ alkyl groups at a ratio of from 1:10 to 10:1.

4. The electrolyte according to claims 1 to 3, **characterized in that** anisole is contained as inhibitor with 0.1-1 time the amount relative to MF from formula (I).

5. The electrolyte according to claims 1 to 4, **characterized in that** an aromatic hydrocarbon, particularly toluene, is contained as solvent.

6. Use of the electrolyte according to claims 1 to 5 in electrolytic high-speed deposition of aluminum on continuous products.

7. The use of claim 6, **characterized in that** the continuous products are wire, tape, long-profiles, or pipes.

## Revendications

1. Electrolyte pour la déposition électrolytique à grande vitesse d'aluminium sur des produits continus, comprenant un complexe organo-métallique d'aluminium de la formule (I)
MF · 2 Al(C₃H₇)₃ · n AlR₃ (I),
où
M = K, Rb, Cs,
R = un groupe alkyle C₃ ou un mélange d'un groupe alkyle C₃ et d'un groupe alkyle C₁ ou C₂,
n = 0,1 à 1,
dans un hydrocarbure aromatique ou aliphatique en tant que solvant, l'électrolyte contenant entre 1 et 4 moles de solvant par mole de MF.

2. Electrolyte selon la revendication 1, **caractérisé par le fait qu'**un éther aromatique ou aliphatique est contenu comme inhibiteur.

3. Electrolyte selon les revendications 1 ou 2, **caractérisé par le fait que** R est un mélange de groupes alkyle C₃ et C₂ dans le rapport compris entre 1 : 10 et 10 : 1.

4. Electrolyte selon les revendications 1 à 3, **caractérisé par le fait que** de l'anisol est contenu comme inhibiteur dans une quantité de 0,1 à 1 fois par rapport à MF de la formule (I).

5. Electrolyte selon les revendications 1 à 4, **caractérisé par le fait qu'**un hydrocarbure aromatique, en particulier du toluène, est contenu comme solvant.

6. Utilisation de l'électrolyte selon les revendications 1 à 5 pour la déposition électrolytique à grande vitesse d'aluminium sur des produits continus.

7. Utilisation selon la revendication 6, **caractérisée par le fait que** les produits continus sont du fil métallique, du ruban, des profilés longs ou des tuyaux.
